# FASCICULE DE BREVET EUROPEEN

(11) **EP 0 801 169 B1**
(45) Date de publication et mention de la délivrance du brevet: **20.06.2001**
(21) Numéro de dépôt: 97400497.0
(22) Date de dépôt: 04.03.1997
(51) Int. Cl.: D21C 9/16, D21C 9/10

(54) **Procédé de délignification et de blanchiment de pâtes à papier chimiques**
Verfahren zur Entfernung von Lignin aus Chemie-Papierzellstoffen und zur Bleichung dieser Zellstoffe.
Process for the delignification and bleaching of chemical paper pulp

(30) Priorité: 12.04.1996 FR 9604611
(43) Date de publication de la demande: 15.10.1997
(73) Titulaire: Atofina, 92800 Puteaux (FR)
(72) Inventeur: Devic, Michel, 69110 Saint-Foy-Les-Lyon (FR)
(74) Mandataire: Rochet, Michel

(56) Documents cités:
- WO-A-94/29511
- WO-A-95/04188
- WO-A-95/31599
- FR-A- 2 342 365

## Description

La présente invention concerne un procédé de délignification et de blanchiment de pâtes à papier chimiques.

Les pâtes à papier chimiques ou pâtes chimiques sont celles obtenues par cuisson de matières lignocellulosiques notamment du bois, en présence d'agents chimiques tels que la soude pour les pâtes KRAFT, le sulfite ou bisulfite.

Tous les types de bois peuvent convenir. A titre d'exemple on peut citer les bois de résineux comme les diverses espèces de pins et sapins, les bois de feuillus comme le bouleau, le peuplier, le hêtre et l'eucalyptus.

D'une manière générale, les pâtes chimiques obtenues par cuisson sont soumises à plusieurs étapes de traitements délignifiants et/ou blanchiment. Les premières étapes consistant à parfaire la délignification résultant de la cuisson sont suivies de celles de blanchiment.

A l'issue de ces traitements délignifiants et de blanchiment, les pâtes doivent en général présenter un niveau de blancheur élevé, un indice Kappa très faible tout en conservant de bonnes propriétés mécaniques, c'est-à-dire sans dégradation importante de la cellulose. Cette dégradation est décelable par la mesure du degré de polymérisation (DP) de la pâte. Le DP doit rester aussi élevé que possible.

Ainsi dans la demande WO95/31598 est décrit un procédé de délignification et de blanchiment comprenant une étape de traitement par le peroxyde d'hydrogène en présence du silicate de métal alcalin à une température T supérieure à 100°C et à une pression supérieure à 1,5 fois la pression de la vapeur d'eau saturante à la température T. Comme indiqué dans le tableau I de cette demande, la présence du silicate est nécessaire pour obtenir une pâte délignifiée et ayant à la fois un niveau de blancheur et un DP élevés.

Par ailleurs, l'article de MM. Bertel STROMBERG et Richard SZOPINSKI intitulé "Pressurized hydrogen peroxide bleaching for improved TCF bleaching" et présenté à la conférence "1994 International Pulp Bleaching Conference" montre que le blanchiment par le peroxyde d'hydrogène sous pression conduit à une dégradation substantielle de la cellulose.

Malgré ces préjugés la demanderesse a traité les pâtes chimiques sous pression, par du peroxyde d'hydrogène et en absence de silicate.

En effet, la demanderesse a découvert un nouveau procédé de délignification et de blanchiment simultané par le peroxyde d'hydrogène d'une pâte chimique, permettant d'obtenir une pâte fortement blanchie et ayant conservé un bon degré de polymérisation.

Ce procédé est caractérisé en ce qu'après prétraitement par un agent complexant ou séquestrant de métaux de transition, notamment le manganèse,il comprend une ou plusieurs étape(s) dans laquelle ou lesquelles la pâte subit un traitement par le peroxyde d'hydrogène à une température T supérieure à 100°C, à une pression supérieure à 1,5 fois la pression de vapeur d'eau saturante à la température T, en présence d'un polymère comprenant des motifs de formule (I) et/ou (II): dans lesquelles R₁ et R₂, identiques ou différents, représentent chacun un atome d'hydrogène ou un groupement alkyle comprenant de 1 à 3 atomes de carbone et M représente un atome d'hydrogène, un groupement ammonium ou un métal alcalin ou alcalino-terreux, et en présence d'un composé A choisi parmi l'hydroxyde de potassium, l'hydroxyde de sodium, les carbonates de métal alcalin ou alcalino-terreux.

Avantageusement, on utilise l'acide poly-α-hydroxyacrylique non substitué, le polylactone correspondant et/ou les sels de l'acide poly-α-hydroxyacrylique non substitué (avec R₁ et R₂ = H). Parmi ces sels, les sels de potassium, de sodium, de magnésium et de calcium sont avantageusement choisis.

Le poids moléculaire moyen du polymère comprenant des motifs de formule (I) et/ou de formule (Il) est en général compris entre 1 000 et 800 000 et de préférence compris entre 2 000 et 100 000.

Le polymère comprenant des motifs de formule (I) et/ou de formule (Il) est connu comme agent stabilisant de solutions peroxydiques (GB 1 524 013, FR 2 601 025). Il peut être préparé en utilisant les méthodes décrites dans les brevets FR 2 237 914, FR 2 237 916 et FR 2 628 745.

Le composé A est avantageusement choisi parmi les carbonates, tels que le carbonate de sodium, le carbonate de potassium, le carbonate de magnésium et le carbonate de calcium, car le procédé selon la présente invention offre dans cette variante l'avantage de ne produire aucun effluent liquide (TEF, Totally Effluent Free). Ainsi après évaporation de l'eau de lavage ( le lavage est décrit ci-dessous) et incinération des matières organiques, on régénére facilement le carbonate de métal alcalin ou alcalino-terreux, sans nécessiter d'étape de caustification par la chaux. De préférence on utilise le carbonate de sodium.

Dans ce qui suit, les quantités des produits et réactifs, sauf si précisé autrement, sont toujours exprimées en pour cent en poids par rapport au poids de la matière sèche de la pâte.

La consistance de la pâte est exprimée en pour cent en poids de matière sèche par rapport au poids total de la pâte.

La quantité de polymère utilisée est généralement comprise entre environ 0,05 % et environ 1,5 %, de préférence comprise entre environ 0,1 % et environ 1 % et plus particulièrement entre environ 0,2 % et environ 0,5 %.

Selon la pâte initiale utilisée et la quantité de peroxyde d'hydrogène mise en jeu, le composé A est engagé à raison de 1 à 15 % et de préférence de 6 à 10 % pour les carbonates.

La quantité de peroxyde d'hydrogène utilisée peut varier de 0,5 à environ 10 %. On utilise de préférence une quantité de peroxyde d'hydrogène comprise entre environ 1 et environ 4 % et tout particulièrement comprise entre environ 1,5 % et environ 2,5 %.

Lors de l'étape de traitement au peroxyde d'hydrogène, on peut utiliser en outre un agent séquestrant tel que le DTPA (diéthylènetriaminepentaacétate de sodium) ou l'EDTA (éthylènediaminetétraacétate de sodium) et de préférence en quantité inférieure à 0,2 %.

Selon la présente invention la pâte, avant traitement au peroxyde d'hydrogène, peut être soumise à une ou plusieurs étape(s) de délignification par l'ozone et/ou le dioxyde de chlore et/ou les peracides organiques ou minéraux et/ou l'oxygène, connue(s) de l'industrie papetière. On utilise de préférence l'oxygène.

A l'issue du traitement délignifiant, la pâte peut être lavée une ou plusieurs fois à l'eau chaude ou froide.

Toutes pâtes ayant un indice Kappa (norme SCAN C1-59) ne dépassant pas 17 avant le traitement au peroxyde d'hydrogène conviennent particulièrement. Les pâtes MCC (modified continuous cooking), EMCC (extended modified continuous cooking) et "Super Batch", dont l'indice Kappa après cuisson peut atteindre des valeurs aussi basses que 15-18 pour les résineux et 13-15 pour les feuillus sont avantageusement utilisées.

L'agent complexant ou séquestrant des métaux de transition utilisé dans le prétraitement peut être choisi parmi le DTPA, l'EDTA, les acides phosphoniques ou les sels des acides phosphoniques. On peut également combiner plusieurs agents pour augmenter l'efficacité du prétraitement vis-à-vis d'un plus grand nombre de métaux.

La quantité d'agent complexant ou séquestrant est en général comprise entre environ 0,05 % et environ 1 %. On préfère utiliser une quantité comprise entre environ 0,1 % et environ 0,5 %.

La température du prétraitement est généralement de 20 à 100°C et de préférence comprise entre environ 60 et environ 90°C.

La durée du prétraitement par l'agent complexant est généralement de 1 à 30 minutes et de préférence de 5 à 15 minutes.

La consistance de la pâte pendant le prétraitement peut varier dans des limites allant de 1 à 25 %. Une consistance comprise entre 5 et 15 % est préférée.

Bien que le prétraitement par l'agent complexant puisse être effectué en milieu à pH acide, on préfère opérer à pH basique. Avantageusement le pH est supérieur à 7 et inférieur ou égal à 12,5. Un pH compris entre 8 et 10 est particulièrement préféré.

Le pH alcalin pendant le prétraitement peut être obtenu soit par l'alcalinité résiduelle de la pâte à l'issue du traitement à l'oxygène, soit par l'alcalinité de l'agent complexant ou séquestrant, soit encore par l'addition d'une base comme NaOH.

Pour la plupart des pâtes, l'alcalinité résiduelle de la pâte combinée à celle du DTPA permet d'obtenir un pH voisin de 9 sans addition de soude.

De préférence, la teneur en manganèse de la pâte avant le traitement au peroxyde d'hydrogène ne dépasse pas 5 ppm en poids par rapport au poids de la matière sèche de cette même pâte.

A l'issue du prétraitement complexant, la pâte est lavée à l'eau. Le lavage peut être effectué selon les techniques connues de l'industrie papetière avec de l'eau chaude ou froide.

A la pâte résultant du prétraitement complexant, on ajoute le peroxyde d'hydrogène, le composé A, le polymère comprenant des motifs de formule (I) et/ou (Il) et éventuellement de l'eau de manière à obtenir la consistance choisie, puis on soumet le mélange à une pression supérieure à 1,5 fois la pression de la vapeur d'eau saturante à la température T de traitement et ensuite on porte le mélange à la température T. L'ajout des réactifs à la pâte est effectué de préférence à température ambiante ou à une température inférieure à environ 60°C.

Selon une seconde variante, on peut dans un premier temps augmenter la pression puis mélanger les réactifs avec la pâte et augmenter simultanément la température.

De préférence on opère selon la première variante.

Les appareils généralement employés dans l'industrie papetière pour la cuisson des pâtes et permettant de maintenir la pâte imprégnée de la solution aqueuse de peroxyde d'hydrogène, du composé A et du polymère à une pression et à une température élevées pendant la durée choisie peuvent convenir pour la mise en oeuvre de l'étape de traitement par le peroxyde d'hydrogène, selon l'invention.

Après ce traitement, la pâte est décomprimée, éventuellement refroidie puis lavée avec de l'eau de manière à éliminer toutes les matières organiques et minérales solubles. L'eau de lavage peut être ensuite concentrée par évaporation puis incinérée dans une chaudière selon les techniques habituelles de l'industrie papetière.

Les cendres obtenues sont constituées en majeure partie de carbonate recyclable après purification.

Les effluents provenant de cette étape de traitement ne contenant que des matières organiques et carbonates métalliques, exempte de chlorure et de silicate, peuvent également être traitées avec ceux de l'unité de pâte KRAFT (liqueur noire).

La consistance de la pâte, lors du traitement par le peroxyde d'hydrogène est en général comprise entre environ 4 à 35 %. Le procédé peut être réalisé efficacement à de faible consistance environ de 4 à environ 10 % et le milieu réactionnel peut être aisément transféré par pompage.

Une consistance de la pâte comprise entre environ 15 et environ 25 % permet d'obtenir des niveaux de blancheur et de délignification élevés tout en économisant de l'énergie de chauffage. Une consistance comprise entre environ 8 et environ 20 % est avantageusement choisi car elle permet d'optimiser le rendement du procédé.

La pression à laquelle est soumise la pâte, atteint en général une valeur supérieure à 1,5 fois la pression de la vapeur d'eau saturante à la température T du traitement par le peroxyde d'hydrogène avant que la température du milieu ne dépasse 100 °C. De préférence la pression est supérieure à 2 fois la pression de la vapeur d'eau saturante à la température T de traitement.

Avantageusement on utilise une pression comprise entre 5 et 200 bars absolus. Pour des raisons pratiques de mise en oeuvre la pression est de préférence comprise entre 5 et 50 bars absolus. Une pression comprise entre 5 et 20 bars absolus est économiquement préférée.

La mise sous pression de la pâte peut être effectuée par tous les moyens appropriés permettant d'obtenir une pression supérieure à 1,5 fois la pression de la vapeur d'eau saturante à la température T de traitement. Ainsi cette pression peut être établie à l'aide d'un gaz comprimé comme l'air ou l'azote. Elle peut également être obtenue en pompant la pâte avec une pompe centrifuge ou volumétrique haute pression dans une enceinte fermée.

La température réactionnelle T est le plus souvent comprise entre 110 et 180°C et avantageusement de 120 à 150°C.

Le traitement par le peroxyde d'hydrogène a en général une durée de 1 minute à 3 heures. La durée varie en sens inverse de l'augmentation de la température. De préférence la durée est de 15 minutes à 1 heure. Ces durées relativement courtes permettent l'augmentation du rendement horaire de la fabrication de la pâte délignifiée et blanchie.

A l'issue du traitement au peroxyde d'hydrogène, la pâte peut subir une seconde étape de traitement dans les mêmes conditions que précédemment ou dans les conditions usuelles ( température inférieure à 90 °C, pression atmosphérique, milieu alcalin en présence soit de sulfate de magnésium soit de silicate de sodium ) ou elle peut subir un traitement par le dioxyde de chlore dans les conditions connues de l'industrie papetière.

Les définitions des termes utilisés ci-dessus et par la suite, répondent aux normes suivantes :
Blancheur : norme ISO 2470
Indice Kappa : norme SCAN C1-59
Degré de Polymérisation (DP) : norme Scan SC 15-12.

### PARTIE EXPERIMENTALE

### Mode opératoire général

### a) Prétraitement par l'agent complexant ou séquestrant

La pâte, après cuisson et éventuellement après délignification par l'oxygène, est mise en suspension à 10 % de consistance avec 0,5 % d'une solution commerciale à 40 % en poids de DTPA et chauffée à15 minutes à 90°C. Le pH final est de 8 à 10 selon la pâte choisie.

La pâte est alors filtrée et lavée à l'eau déminéralisée.

### b) Traitement au peroxyde d'hydrogène sous pression

La solution aqueuse de peroxyde d'hydrogène, le composé A, l'acide poly-α-hydroxyacrylique ou le polylactone correspondant et l'eau déminéralisée nécessaire pour obtenir la consistance choisie, sont ajoutés à la pâte recueillie en a). Puis le milieu réactionnel ainsi obtenu est placé dans un autoclave en acier inox. L'autoclave complètement rempli est mis sous pression avec de l'air comprimé puis chauffé à la température T choisie pendant la durée choisie. Afin de maintenir la pression à la valeur réactionnelle choisie, on ouvre par intermittence la vanne de dégazage de l'autoclave.

Après réaction, l'autoclave est refroidi puis décomprimé, la pâte est recueillie sur un filtre et lavée avec de l'eau déminéralisée. On effectue alors les mesures de la blancheur, de l'indice Kappa et du DP selon les normes de l'industrie papetière.

Les eaux de lavage peuvent être concentrées par évaporation puis incinérées. Les cendres constituées principalement de carbonate de sodium peuvent être recyclées.

Dans tous les exemples les quantités de réactifs sont exprimées en pour cent en poids par rapport au poids de la matière sèche de la pâte et les pressions sont, sauf indication contraire, exprimées en pression relative.

Dans les exemples 1 à 13 on utilise une pâte (KF1) KRAFT de feuillus d'origine industrielle, obtenue par cuisson et ayant les caractéristiques suivantes :

| | |
|---|---|
| Blancheur | = 34,8° ISO |
| Indice Kappa | = 15,2 |
| DP | = 2100 |

### EXEMPLE 1

La pâte (KF1) est soumise au prétraitement (a) par l'agent séquestrant puis traitée par le peroxyde d'hydrogène dans les conditions suivantes :

| | |
|---|---|
| Consistance | = 15% |
| Température | = 140°C |
| Durée | = 20 minutes |
| Pression | = 10 bars |
| H₂O₂ | = 2% |
| Na₂CO₃ | = 10% |
| Polylactone de l'acide poly-α-hydroxyacrylique (SPHA) | = 1 % |

Le pH de la pâte après le prétraitement est de 9,5. A l'issue du traitement 99 % du peroxyde d'hydrogène ont été consommés et le pH final est de 9,4.

Le degré de blancheur de la pâte est de 73,7° ISO, l'indice Kappa est de 7,4 et le degré de polymérisation (DP) est égal à 1 500.

### EXEMPLE 2 (comparatif)

On opère de manière identique à l'exemple 1 mais en l'absence de l'acide poly-α-hydroxyacrylique et/ou polylactone correspondant. Le degré de blancheur est alors égal à 60,8° ISO, l'indice de Kappa est de 8 et le DP est de 1 100.

### EXEMPLES 3 à 8

On opère de manière identique à l'exemple 1 sauf que la quantité de polylactone varie.

### EXEMPLES 9 à 13

On opère de manière identique à l'exemple 1 sauf que la quantité de carbonate de sodium varie.

Le tableau I résume les caractéristiques de la pâte obtenue à l'issue des essais des exemples 1 à 13. Les figures 1-3 montrent l'effet bénéfique du carbonate de sodium et du polylactone sur la blancheur et le degré de polymérisation de la pâte KF1.

**Tableau I**

| **Exemple** | **Na**_{**2**}**CO**_{**3**} **%** | **Polymère %** | **Blanc ° ISO** | **IK** | **DP** |
|---|---|---|---|---|---|
| 1 | 10 | 1 | 73,7 | 7,4 | 1500 |
| 2 | 10 | 0 | 60,8 | 8 | 1100 |
| 3 | 10 | 0,1 | 62,7 | 7,9 | 1125 |
| 4 | 10 | 0,3 | 68,4 | 7,9 | 1300 |
| 5 | 10 | 0,4 | 71,4 | 7,8 | 1460 |
| 6 | 10 | 0,5 | 71,7 | 7,6 | nd |
| 7 | 10 | 0,75 | 73,4 | 7,6 | nd |
| 8 | 10 | 1,5 | 73,6 | 7,6 | nd |
| 9 | 1,5 | 1 | 60,6 | nd | nd |
| 10 | 2 | 1 | 61,5 | nd | nd |
| 11 | 4 | 1 | 69,1 | nd | nd |
| 12 | 6 | 1 | 70,3 | nd | nd |
| 13 | 8 | 1 | 73,2 | nd | nd |
| nd = non déterminé | | | | | |

### EXEMPLES 14 à 19

Une pâte KRAFT (KF2) de feuillus ayant les caractéristiques suivantes :

| | |
|---|---|
| Blancheur | = 50,1° ISO |
| Indice Kappa | = 9,7 |
| DP | = 1 400 |

après cuisson et délignification à l'oxygène, a été utilisée dans les exemples 14 à 19.

Après prétraitement par l'agent complexant, la pâte est blanchie dans les conditions consignées dans le tableau II.

Les caractéristiques de la pâte à l'issue du traitement au peroxyde d'hydrogène sont également reportées dans le tableau II.

Dans l'exemple 18, on utilise 8 % d'une solution commerciale de silicate de sodium (de densité 1,33) à la place du carbonate et de l'acide poly-α-hydroxyacrylique.

L'exemple 19 n'est pas conforme à l'invention, car une pression égale à la pression de vapeur d'eau saturante à la température de traitement a été appliquée.

### EXEMPLES 20 à 26

Une pâte KRAFT de résineux (KR1) ayant les caractéristiques suivantes :

| | |
|---|---|
| Blancheur | = 34,5° ISO |
| Indice Kappa | = 12,4 |
| DP | = 1 100 |

après cuisson et délignification par l'oxygène est soumise au traitement séquestrant a) en milieu basique (pH final = 9,3) puis traitée par le peroxyde d'hydrogène dans les conditions mentionnées dans le tableau III.

L'exemple 21, non conforme à l'invention, a été effectué en absence de polymère. Les exemples 25 et 26 sont des essais comparatifs avec l'utilisation de la soude et du silicate ou de la soude et du sulfate de magnésium à la place du carbonate de sodium et le polylactone.

### EXEMPLES 27 à 41

Une pâte KRAFT de feuillus (KF3) d'origine industrielle, ayant les caractéristiques suivantes :

| | |
|---|---|
| Blancheur | = 31,9° ISO |
| Indice Kappa | = 15,2 |
| DP | = 1 600 |

après cuisson et délignification par l'oxygène est soumise à un prétraitement par l'agent complexant a) en milieu basique puis est traitée par le peroxyde d'hydrogène dans les conditions opératoires reportées dans le tableau IV.

Les exemples 35 et 40 sont non conformes à l'invention.

## Revendications

1. Procédé de délignification et de blanchiment d'une pâte chimique caractérisé en ce qu'après prétraitement par un agent complexant ou séquestrant de métaux de transition, il comprend une ou plusieurs étape(s) dans laquelle ou lesquelles la pâte, subit un traitement par le peroxyde d'hydrogène à une température T supérieure à 100°C, à une pression supérieure à 1,5 fois la pression de vapeur d'eau saturante à la température T, en présence d'un polymère comprenant des motifs de formule (I) et/ou de formule (II): dans lesquelles R₁ et R₂, identiques ou différents représentent chacun un atome d'hydrogène ou un groupement alkyle comprenant de 1 à 3 atomes de carbone et M représente un atome d'hydrogène, un groupement ammonium ou un métal alcalin ou alcalino-terreux, et en présence d'un composé A choisi parmi l'hydroxyde de potassium, l'hydroxyde de sodium, les carbonates de métal alcalin ou alcalino-terreux.

2. Procédé de délignification et de blanchiment d'une pâte chimique, sans effluent, caractérisé en ce qu'après prétraitement par un agent complexant ou séquestrant de métaux de transition, il comprend (i) une ou plusieurs étape(s) dans laquelle ou lesquelles la pâte, subit un traitement par le peroxyde d'hydrogène à une température T supérieure à 100°C, à une pression supérieure à 1,5 fois la pression de vapeur d'eau saturante à la température T, en présence d'un polymère comprenant des motifs de formule (I) et/ou de formule (II): dans lesquelles R₁ et R₂, identiques ou différents représentent chacun un atome d'hydrogène ou un groupement alkyle comprenant de 1 à 3 atomes de carbone et M représente un atome d'hydrogène, un groupement ammonium ou un métal alcalin ou alcalino-terreux, et en présence d'un composé A choisi parmi les carbonates de métal alcalin ou alcalino-terreux, (ii) un ou plusieurs lavage à l'eau de la pâte à l'issue de ce traitement (iii) et incinération de l'eau de lavage.

3. Procédé selon la revendication 1 ou 2 caractérisé en ce qu'avant traitement au peroxyde d'hydrogène, la pâte est soumise à une ou plusieurs étape(s) de délignification.

4. Procédé selon la revendication 3 caractérisé en ce que l'agent délignifiant est choisi parmi l'oxygène, l'ozone, un peracide organique ou minéral.

5. Procédé selon l'une quelconque des revendications 1 à 4 caractérisé en ce que l'agent complexant est le DTPA.

6. Procédé selon la revendication 5 caractérisé en ce que le pH du milieu, lors du prétraitement, est compris entre 8 et 10.

7. Procédé selon l'une quelconque des revendications 1 à 6 caractérisé en ce que le composé A est le carbonate de sodium.

8. Procédé selon la revendication 7 caractérisé en ce que la quantité de carbonate de sodium utilisée est comprise entre 1 et 15 % par rapport à la matière sèche de la pâte.

9. Procédé selon l'une quelconque des revendications 1 à 8 caractérisé en ce que le polymère est l'acide poly-α-hydroxyacrylique ou le polylactone ou les sels correspondants.

10. Procédé selon la revendication 9 caractérisé en ce que le poids moléculaire moyen du polymère est compris entre 2000 et 100 000.

11. Procédé selon la revendication 9 ou 10 caractérisé en ce que la quantité du polymère utilisée est comprise entre 0,1 et 1 % par rapport à la masse de la pâte à l'état sec.

12. Procédé selon l'une quelconque des revendications 1 à 11 caractérisé en ce que la pression du milieu ait atteint une valeur supérieure à 1,5 fois la pression de la vapeur d'eau saturante à la température T avant que sa température ne dépasse 100° C.

## Claims

1. Process for the delignification and bleaching of a chemical pulp, characterized in that, after pretreatment with a complexing or sequestering agent for transition metals, it comprises one or a number of stage(s) in which the pulp is subjected to treatment with hydrogen peroxide at a temperature T greater than 100°C, at a pressure greater than 1.5 times the saturated vapour pressure of water at the temperature T, in the presence of a polymer comprising units of formula (I) and/or of formula (II): in which R₁ and R₂, which are identical or different, each represent a hydrogen atom or an alkyl group comprising from 1 to 3 carbon atoms and M represents a hydrogen atom, an ammonium group, an alkali metal or an alkaline-earth metal, and in the presence of a compound A chosen from potassium hydroxide, sodium hydroxide and alkali metal or alkaline-earth metal carbonates.

2. Process for the effluent-free delignification and bleaching of a chemical pulp, characterized in that, after pretreatment with a complexing or sequestering agent for transition metals, it comprises (i) one or a number of stage(s) in which the pulp is subjected to treatment with hydrogen peroxide at the temperature T greater than 100°C, at a pressure greater than 1.5 times the saturated vapour pressure of water at the temperature T, in the presence of a polymer comprising units of formula (I) and/or of formula (II) : in which R₁ and R₂, which are identical or different, each represent a hydrogen atom or an alkyl group comprising from 1 to 3 carbon atoms and M represents a hydrogen atom, an ammonium group, an alkali metal or an alkaline-earth metal, and in the presence of a compound A chosen from alkali metal or alkaline-earth metal carbonates, (ii) one or a number of washes with water of the pulp on conclusion of this treatment and (iii) incineration of the wash water.

3. Process according to Claim 1 or 2, characterized in that, before treatment with hydrogen peroxide, the pulp is subjected to one or a number of delignification stage(s).

4. Process according to Claim 3, characterized in that the delignifying agent is chosen from oxygen, ozone and an organic or inorganic peracid.

5. Process according to any one of Claims 1 to 4, characterized in that the complexing agent is DTPA.

6. Process according to Claim 5, characterized in that the pH of the mixture, during the pretreatment, is between 8 and 10.

7. Process according to any one of Claims 1 to 6, characterized in that the compound A is sodium carbonate.

8. Process according to Claim 7, characterized in that the amount of sodium carbonate used is between 1 and 15% with respect to the dry matter of the pulp.

9. Process according to any one of Claims 1 to 8, characterized in that the polymer is poly(α-hydroxyacrylic acid) or the corresponding salts or polylactone.

10. Process according to Claim 9, characterized in that the average molecular weight of the polymer is between 2000 and 100,000.

11. Process according to Claim 9 or 10, characterized in that the amount of the polymer used is between 0.1 and 1% with respect to the mass of the pulp in the dry state.

12. Process according to any one of Claims 1 to 11, characterized in that the pressure of the mixture has reached a value greater than 1.5 times the saturated vapour pressure of water at the temperature T before its temperature exceeds 100°C.

## Patentansprüche

1. Verfahren zur Entfernung von Lignin aus einem Chemiezellstoff und zur Bleichung dieses Zellstoffs, dadurch gekennzeichnet, daß es nach einer Vorbehandlung mit einem Komplexierungsmittel oder Sequestrierungsmittel für Übergangsmetalle einen oder mehrere Schritte umfaßt, in dem oder denen der Zellstoff einer Behandlung mit Wasserstoffperoxid bei einer Temperatur T oberhalb von 100 °C bei einem Druck, der größer als das 1,5-fache des Sättigungsdampfdrucks von Wasser bei der Temperatur T ist, in Gegenwart eines Polymers, das Einheiten der Formel (I) und/oder Formel (II) enthält, worin R₁ und R₂, die gleich oder verschieden sind, jeweils ein Wasserstoffatom oder eine Alkylgruppe mit 1 bis 3 Kohlenstoffatomen darstellen und M ein Wasserstoffatom, eine Ammoniumgruppe, ein Alkalimetall oder Erdalkalimetall bedeutet, und in Gegenwart einer Verbindung A, die unter Kaliumhydroxid, Natriumhydroxid, Alkalimetallcarbonaten und Erdalkalimetallcarbonaten ausgewählt wird, unterzogen wird.

2. Verfahren zur Entfernung von Lignin aus einem Chemiezellstoff und zur Bleichung dieses Zellstoffs ohne Entstehung Abwässern, dadurch gekennzeichnet, daß es nach einer Vorbehandlung mit einem Komplexierungsmittel oder Sequestrierungsmittel für Übergangsmetalle umfaßt:
(i) einen oder mehrere Schritte, in dem oder denen der Zellstoff einer Behandlung mit Wasserstoffperoxid bei einer Temperatur T oberhalb von 100 °C bei einem Druck, der größer als das 1,5-fache des Sättigungsdampfdrucks von Wasser bei der Temperatur T ist, in Gegenwart eines Polymers, das Einheiten der Formel (I) und/oder Formel (II) enthält, worin R₁ und R₂, die gleich oder verschieden sind, jeweils ein Wasserstoffatom oder eine Alkylgruppe mit 1 bis 3 Kohlenstoffatomen darstellen und M ein Wasserstoffatom, eine Ammoniumgruppe, ein Alkalimetall oder Erdalkalimetall bedeutet, und in Gegenwart einer Verbindung A, die unter Kaliumhydroxid, Natriumhydroxid, Alkalimetallcarbonaten und Erdalkalimetallcarbonaten ausgewählt wird, unterzogen wird
(ii) einmaliges oder mehrfaches Waschen des Zellstoffs mit Wasser am Ende dieser Behandlung und
(iii) Verbrennen des Waschwassers.

3. Verfahren nach Anspruch 1 oder 2, dadurch gekennzeichnet, daß der Zellstoff vor der Behandlung mit Wasserstoffperoxid einem oder mehreren Verfahrensschritten, in denen eine Ligninentfernung durchgeführt wird, unterzogen wird.

4. Verfahren nach Anspruch 3, dadurch gekennzeichnet, daß das Mittel zur Ligninentfernung unter Sauerstoff, Ozon, organischen und anorganischen Persäuren ausgewählt wird.

5. Verfahren nach einem der Ansprüche 1 bis 4, dadurch gekennzeichnet, daß es sich bei dem Komplexierungsmittel um DTPA handelt.

6. Verfahren nach Anspruch 5, dadurch gekennzeichnet, daß der pH-Wert des Mediums bei der Vorbehandlung im Bereich von 8 bis 10 liegt.

7. Verfahren nach einem der Ansprüche 1 bis 6, dadurch gekennzeichnet, daß es sich bei der Verbindung A um Natriumcarbonat handelt.

8. Verfahren nach Anspruch 7, dadurch gekennzeichnet, daß die verwendete Menge an Natriumcarbonat 1 bis 15 %, bezogen auf die Trockensubstanz des Zellstoffs, beträgt.

9. Verfahren nach einem der Ansprüche 1 bis 8, dadurch gekennzeichnet, daß es sich bei dem Polymer um eine Poly(α-hydroxyacrylsäure), deren Polylacton oder die entsprechenden Salze handelt.

10. Verfahren nach Anspruch 9, dadurch gekennzeichnet, daß das mittlere Molekulargewicht des Polymers im Bereich von 2 000 bis 100 000 liegt.

11. Verfahren nach Anspruch 9 oder 10, dadurch gekennzeichnet, daß die verwendete Polymermenge 0,1 bis 1 %, bezogen auf die Masse des Zellstoffs im trockenen Zustand, beträgt.

12. Verfahren nach einem der Ansprüche 1 bis 11, dadurch gekennzeichnet, daß der Druck des Mediums einen Wert oberhalb des 1,5-fachen des Sättigungsdrucks bei der Temperatur T erreicht, bevor seine Temperatur 100 °C überschreitet.
